# EUROPÄISCHE PATENTSCHRIFT

(11) **EP 0 149 838 B1**
(45) Veröffentlichungstag und Bekanntmachung des Hinweises auf die Patenterteilung: **06.04.1988**
(21) Anmeldenummer: 84116140.9
(22) Anmeldetag: 21.12.1984
(51) Int. Cl.: H01J 9/227

(54) **Verfahren zur Erzeugung einer Schwarzmatrixschicht**
Method of fabricating a black matrix layer
Procédé de fabrication d'une couche pour matrice noire

(30) Priorität: 05.01.1984 DE 3400225
(43) Veröffentlichungstag der Anmeldung: 31.07.1985
(73) Patentinhaber: Alcatel SEL Aktiengesellschaft, D-70435 Stuttgart (DE)
(72) Erfinder: Gerstle, Volker, D-7317 Wendlingen (DE); Mauz, Gerhard, D-7316 Köngen (DE)
(74) Vertreter: Pohl, Herbert, Dipl.-Ing.

(56) Entgegenhaltungen:
- DE-A- 2 131 582
- DE-A- 3 142 261
- US-A- 4 369 241

## Beschreibung

Die Erfindung bezieht sich auf ein Verfahren zur Erzeugung einer Schwarzmatrixschicht gemäß dem Oberbegriff des Anspruchs 1.

Ein derartiges Verfahren ist aus der DE-OS-31 42 261 bekannt. Bei dem dort beschriebenen Verfahren wird in einem oder mehreren Arbeitsgängen des Verfahrens ionenhaftiges Wasser als Benetzungsmittel verwendet. Es ist auch beschrieben, daß die Graphitsuspension zur Herstellung der Schwarzmatrix ionenhaltiges Wasser enthalten kann. Die Verfahrensschritte des Benetzens mit ionenhaltigem Wasser von z. B. der Innenfläche der Wanne oder der getrockneten Schwarzmatrixschicht verlängern die Verfahrensdauer und erfordern bestimmte Vorrichtungen.

Aus der DE-A-2 13 1 582 ist ein Verfahren zum Herstellen eines Leuchtschirmes für eine Bildröhre bekannt, mit dem eine lichtabsorbierende Schicht zwischen den Leuchtstoffpunkten erzeugt werden kann. Dabei wird für die Entwicklung der belichteten und die darauf befindliche Schicht ein chemischer Entwickler benutzt, der aus einem Gemisch aus einem Oxidationsmittel und einem Chelatbildner besteht. Als geeignetes Oxidationsmittel ist Wasserstoffperoxid angegeben. Als Entwickler wird speziell ein Gemisch aus einer ersten wäßrigen Lösung von 1 Gew.-% Wasserstoffperoxid und einer zweiten wäßrigen Lösung von 39 Gew.-% Tetra-Natriumsalz von Äthylendiamintetraessigsäure mit einem Volumenverhältnis der ersten zur zweiten Lösung von 100 : 1 angegeben.

Der Erfindung liegt die Aufgabe zugrunde, das Verfahren zur Erzeugung einer Schwarzmatrixschicht zu vereinfachen.

Diese Aufgabe wird durch die im Anspruch 1 angegebenen Schritte gelöst. Den Unteransprüchen können vorteilhafte Ausbildungen entnommen werden.

Beim neuen Verfahren zur Erzeugung einer Schwarzmatrix zwischen den Leuchtflächen auf der Innenseite der Wannen an Farbbildröhren ist kein Benetzen von Flächen oder Schichten mehr erforderlich. Hierdurch entfallen die dafür notwendigen Vorrichtungen und die Dauer des neuen Verfahrens ist verkürzt. Dabei bleiben alle mit dem bekannten Verfahren erhaltenen Werte hinsichtlich der Haftfestigkeit, Schwärzefüllung und Randschärfe bestehen.

Nachstehend wird die Erfindung anhand verschiedener Ausführungsbeispiele zur Erzeugung einer Schwarzmatrix näher erläutert.

### 1. Ausführungsbeispiel

a) Nach der üblichen Reinigung der Wanne mit Flußsäure wird die Innenseite der Wanne mit einem photoempfindlichen Lack (Photoresist) beschichtet, der aus einer wasserlöslichen polymeren Substanz (Polyvinylalkohol) und einem mit Natriumdichromat sensibilisierten Anteil besteht. Die Beschichtung erfolgt üblicherweise unter Drehung der Wanne, um eine gleichmäßige Schicht auf der Oberfläche der Wanne zu erzeugen.
b) Diese Schicht wird mit Infrarotstrahlung getrocknet.
c) Durch eine Lochmaske wird diese Schicht an den Bereichen belichtet und dadurch ausgehärtet, an denen später Leuchtstoff für die Farbpunkte aufgebracht wird.
d) Diese Schicht wird mit demineralisiertem Wasser durch Drucksprühung entwickelt, d.h. alle nicht belichteten Bereiche werden herausgespült und die belichteten Bereiche verbleiben als ausgehärtete, begrenzte Lackreste, welche angetrocknet werden.
e) Aufbringen der Schwärzeschicht (3- bis 8 %-ige wässrige Suspension von kolloidalem Graphit) in die rotierende Wanne durch Eingießen.
f) Abschleudern der überschüssigen Schwärze.
g) Trocknen der Schwärzeschicht mit Infrarotstrahlung.
h) Entwicklung der angetrockneten Schwärzeschicht mit einer Lösung aus Wasserstoffperoxid und ionenhaltigem Wasser, welches eine Leitfähigkeit von 5·10⁻⁵Ω⁻¹cm⁻¹ bis 5·10⁻²Ω⁻¹cm⁻¹ hat. Dabei wirkt die Entwicklerlösung durch die Schwärzeschicht hindurch auf die Reste des photoempfindlichen Lackes ein und weicht diese auf. Anschließend werden die aufgeweichten Lackreste zusammen mit der darüberliegenden Schwärzeschicht durch eine Drucksprühung mit demineralisiertem Wasser herausgespült.
i) In die frei gewordenen Bereiche werden auf übliche Weise nacheinander die Leuchtstoffe für die drei Farben eingebracht.

Die Entwicklerlösung ist beispielsweise folgendermaßen angesetzt:

2,1 130 %-iges Wasserstoffperoxid, 3,1 I Wasser, 0,075 I Ca(NO₃)₂-Lösung, 0,1 Mol/Liter, wobei das Wasser und die Ca(N0₃)₂ -Lösung zusammen eine elektrische Leitfähigkeit von 6,5·10⁻⁴Ω⁻¹cm⁻¹ haben.

### 2. Ausführungsbeispiel

a) Nach der üblichen Reinigung der Wanne mit Flußsäure wird die Innenseite der Wanne mit einem photoempfindlichen Lack beschichtet, der aus einer wasserlöslichen polymeren Substanz (Polyvinylpyrrolidon) und einem Diazido-Vernetzungsmittel (4,4'-Diazidostilben-2,2'-Disulfonsäure-Natriumsalz) besteht.
b) Diese Schicht wird mit Infrarotstrahlung getrocknet.
c) Durch eine Lochmaske wird diese Schicht an den Bereichen belichtet und dadurch ausgehärtet, an denen später Leuchtstoff für die Farbpunkte aufgebracht wird.
d) Diese Schicht wird mit demineralisiertem Wasser unter Drehung der Wanne abgespült, d.h. alle nicht belichteten Bereiche werden herausgespült und die belichteten Bereiche verbleiben als ausgehärtete, begrenzte Lackreste.
e) Aufbringen der Graphitsuspension in die noch feuchte Wanne mittels eines Dispensers in die bei 130° Neigungswinkel rotierende Wanne.
f) Trocknen der Schwärzeschicht mit Infrarotstrahlung.
g) Entwicklung der angetrockneten Schwärzeschicht mit einer Mischung aus Natronlauge, Wasserstoffperoxid und ionenhaltigem Wasser mit einer Leitfähiggkeit von 5·10⁻⁵Ω⁻¹cm⁻¹ bis 5·10⁻²Ω⁻¹cm⁻¹. Dabei wirkt die Entwicklerlösung durch die Schwärzeschicht hindurch auf die Reste des photoempfindlichen Lackes ein und weicht diese auf. Anschließend werden die aufgeweichten Lackreste zusammen mit der darüberliegenden Schwärzeschicht durch eine Drucksprühung mit demineralisiertem Wasser herausgespült.
h) In die frei gewordenen Bereiche werden auf übliche Weise nacheinander die Leuchtstoffe für die drei Farben eingebracht.

Die Entwicklerlösung ist beispielsweise folgendermaßen angesetzt:
0,029 I 30-0/o-iges Wasserstoffperoxid,
0,360 I demineralisiertes Wasser,
0,007 I Ca(NO₃)₂-Lösung, 0,1 Mol/Liter
0 0,040120 %-ige NaOH-Lösung,

wobei das demineralisierte Wasser und die Ca(N0₃)₂-Lösung zusammen eine elektrische Leitfähigkeit von 4·10⁻⁴Ω⁻¹cm⁻¹ haben.

Zur Zubereitung des ionenhaltigen Wassers geht man zweckmäßigerweise von demineralisiertem Wasser aus, um definierte Bedingungen zu haben. Man kann jedoch, wenn Wasser von bekannter und gleichbleibender Zusammensetzung zur Verfügung steht, auch von dessen bekanntem lonengegehalt ausgehen. Als Beispiele für die Rezeptur werden folgende Ansätze und ihre Konzentrationen sowie deren spezifische Leitfähigkeitswerte genannt:

Allgemein gilt, daß die verwendete Konzentration der angewandten Ionen von deren Wertigkeit bestimmt wird. Je höher die Wertigkeit, desto geringer die zu verwendende Konzentration in der wässerigen Lösung. Der lonenkonzentration sind von der erfindungsgemäßen Wirksamkeit her keine Grenzen nach oben gesetzt, jedoch strebt man aus wirtschaftlichen Gründen bei der Anwendung die geringstmögliche Konzentration an. Der Effekt war z. B. noch bei einer Konzentration von 0,001 Mol pro Liter Aluminiumnitrat deutlich festzustellen.

## Patentansprüche

1. Verfahren zur Erzeugung einer Schwarzmatrixschicht zwischen den Leuchtflächen auf der Innenseite der Wannen von Farbbildröhren, bei dem die Wanneninnenfläche mit einer photoempfindlichen Lackschicht versehen, diese Lackschicht belichtet und Teile der Lackschicht entfernt werden und danach die gesamte Wanneninnenfläche mit der aus einer Graphitsuspension gebildeten Schwarzmatrixschicht versehen wird, aus der dort Teile entfernt werden, wo die Leuchtflächen erzeugt werden sollen, wobei ionenhaltiges Wasser, bei dem die Leitfähigkeit des ionenhaltigen Wassers über 10⁻⁵Ω⁻¹cm⁻¹, vorzugsweise zwischen 5·10⁻⁵Ω⁻¹cm⁻¹ und 5·10⁻²Ω⁻¹cm⁻¹, liegt und Kation und/oder Anion mindestens zweiwertig ist, als Verdünnungsmittel verwendet wird, dadurch gekennzeichnet, daß nur die Entwicklerlösung für die Schwarzmatrixschicht das ionenhaltige Wasser enthält.

2. Verfahren nach Anspruch 1, dadurch gekennzeichnet, daß die Entwicklerlösung aus Wasserstoffperoxid und dem ionenhaltigen Wasser besteht.

3. Verfahren nach Anspruch 2, dadurch gekennzeichnet, daß die Entwicklerlösung folgendermaßen angesetzt ist:
2,1 I 30 %-iges Wasserstoffperoxid,
3,1 I Wasser
0,0751 Ca(NO₃)₂-Lösung, 0,1 Mol/Liter,
wobei das Wasser und die Ca(N0₃)₂-Lösung zusammen eine elektrische Leitfähigkeit von 6,5·10⁻⁴Ω⁻¹cm⁻¹ haben.

4. Verfahren nach Anspruch 1, dadurch gekennzeichnet, daß die Entwicklerlösung aus Natronlauge, Wasserstoffperoxid und dem ionenhaltigen Wasser besteht.

5. Verfahren nach Anspruch 4, dadurch gekennzeichnet, daß die Entwicklerlösung folgendermaßen angesetzt ist:
0,029 I 30 %-iges Wasserstoffperoxid,
0,360 I demineralisiertes Wasser,
0,007 I Ca/(NO₃)₂-Lösung, 0,1 Mol/Liter,
0,040 1 10-%-ige NaOH-Lösung,
wobei das demineralisierte Wasser und die Ca/NO₃)₂-Lösung zusammen eine elektrischen Leitfähigkeit von 4·10⁻⁴Ω⁻¹cm⁻¹ haben.

## Claims

1. Method of producing a black matrix layer between the phosphor areas on the inner surface of the faceplates of colour picture tubes, in which the inner surface of the faceplate is coated with a photoresist, in which this photoresist is exposed and portions of the photoresist are removed, in which thereafter the entire inner surface of the faceplate is provided with the black matrix layer which is formed from a graphite suspension from which portions are removed where the phosphor areas are to be formed, use being made, as the diluting agent, of ion-containing water whose conductivity lies above 10⁻⁵Ω⁻¹cm⁻¹, preferably between 5 10 ⁻⁵Ω⁻¹cm⁻¹ and 5·10 ⁻²Ω⁻¹cm⁻¹, and in which the cations and/or the anions are at least divalent, characterized in that only the developer solution for the black matrix lager contains the ion-containing water.

2. A method as claimed in Claim 1, characterized in that the developer solution consists of hydrogen peroxide and the ion-containing water.

3. A method as claimed in Claim 2, characterized in that the developer solution is composed as follows:
2.1 I 30 % hydrogen peroxide,
3.1 I water,
0.075 I Ca(NO₃)₂ solution, 0.1 mol/litre,
with both the water and the Ca(N0₃)₂ solution together having an electrical conductivitg of 6.5 - 10⁻⁴Ω⁻¹cm⁻¹.

4. A method as claimed in Claim 1, characterized in that the developer solution consists of sodium hydroxide, hydrogen peroxide and the ion-containing water.

5. A method as claimed in Claim 4, characterized in that the developer solution is composed as follows:
0.029 I 30 % hydrogen peroxide,
0.360 I demineralized water,
0.007 Ca/(N03)2 solution, 0.1 mol/litre
0.040 I 10 % NaOH solution,
with the demineralized water and the Ca/(N0₃)₂ solution together having an electrical conductivity of 4·10⁻⁴Ω⁻¹cm⁻¹.

## Revendications

1. Procédé de fabrication d'une couche pour matrice noire entre des zones luminescentes à la surface intérieure d'un tube image couleur, dans lequel la surface intérieure de la paroi frontale est enduite d'une couche de laque photosensible, cette couche de laque est exposée, et des parties de la couche de laque sont enlevées, après quoi la totalité de la surface intérieure de la paroi frontale est pourvue d'une couche pour matrice noire, obtenue à partir d'une suspension de graphite, dont des parties sont enlevées, où les zones luminescentes doivent être produites, de l'eau contenant des ions étant utilisée comme agent diluant, la conductibilité de l'eau contenant des ions étant superieure à 10⁻⁵Ω⁻¹cm⁻¹, de préférence comprise entre 5.10⁻⁵Ω⁻¹cm⁻¹ et 5.10⁻²Ω⁻¹cm⁻¹, les cations et/ou anions étant au moins divalents, caractérisé en ce que seule la solution de développement de la couche pour matrice noire contient l'eau contenant des ions.

2. Procédé conforme à la revendication 1, caractérisé en ce que la solution de developpement consiste en peroxyde d'hydrogène et en l'eau contenant des ions.

3. Procédé conforme à la revendication 2, caractérisé en ce que la solution de developpement est composée comme suit :
2,1 I de peroxyde d'hydrogène à 30 %,
3,1 I d'eau,
0,075 de solution de Ca(N0₃)₂, à 0,1 mol/l l'eau et la solution de Ca(NO₃)₂ ayant ensemble une conductibilité électrique de
6,5.10⁻⁴Ω⁻¹cm⁻¹.

4. Procédé conforme à la revendication 1, caractérisé en ce que la solution de développement consiste en hydroxyde de sodium, en peroxyde d'hydrogène et en l'eau contenant des ions.

5. Procédé conforme à la revendication 4, caractérisé en ce que la sôlution de développement est composée comme suit :
0.029 I de peroxyde d'hydrogène à 30 %,
0,360 d'eau déminéralisée,
0,007 de solution de Ca/(N0₃)₂, à 0,1 mol/l
0,040 de solution de NaOH à 10 %,
l'eau déminéralisée et la solution de Ca(N0₃)₂ ayant ensemble une conductibilité électrique de 4.10⁻¹Ω⁻¹cm⁻¹.
